# EUROPÄISCHE PATENTSCHRIFT

(11) **EP 0 243 641 B1**
(45) Veröffentlichungstag und Bekanntmachung des Hinweises auf die Patenterteilung: **25.07.1990**
(21) Anmeldenummer: 87103787.5
(22) Anmeldetag: 16.03.1987
(51) Int. Cl.: C22C 1/00, B22F 9/04, C22C 1/10

(54) **Verfahren zur Herstellung eines Dauermagnetwerkstoffes aus pulverförmigen Ausgangskomponenten**
Process for manufacturing a permanent-magnet material from powder
Procédé de préparation d'un matériau à propriété magnétique permanente à partir de poudre

(30) Priorität: 27.03.1986 DE 3610475
(43) Veröffentlichungstag der Anmeldung: 04.11.1987
(73) Patentinhaber: SIEMENS AKTIENGESELLSCHAFT, 80333 München (DE)
(72) Erfinder: Schultz, Ludwig, Dr. Dipl.-Phys., D-8526 Bubenreuth (DE)

(56) Entgegenhaltungen:
- EP-A- 232 772
- EP-A- 0 126 802
- EP-A- 0 200 079
- FR-A- 2 207 194
- US-A- 3 785 801
- CHEMICAL ABSTRACTS, Band 103, Nr. 18, 4. November 1985, Seite 719, Zusammenfassung Nr. 152451f, Columbus, Ohio, US; & JP-A-60 91 601 (SUMITOMO SPECIAL METALS CO., LTD.) 23.05.1985
- CHEMICAL ABSTRACTS, Band 83, Nr. 4, 28. Juli 1975, Seite 235, Zusammenfassung Nr. 31785c, Columbus, Ohio, US; K.P. TSOMAYA: "Electron microscopic and electron diffraction studies of dispersed boron powders" & POROSHK. METALL. 1975, (3), 87-92
- Solid State Communications, Vol. 51, No. 11, 1984, S. 857-860

## Beschreibung

Die Erfindung bezieht sich auf ein Verfahren zur Herstellung eines Dauermagnetwerkstoffes eines Metall-Metall-Metalloid-Systems, bei dem die mindestens eine pulverförmige Ausgangskomponente der Metalle zusammen mit einer pulverförmigen Komponente aus elementarem Bor oder aus einer Bor-Verbindung oder -Legierung vermischt, gegebenenfalls kompaktiert und schließlich einer Glühbehandlung zur Ausbildung der kristallinen Phase des Dauermagnetwerkstoffes ausgesetzt wird. Ein derartiges Verfahren ist z.B. in der Veröffentlichung "Journal of Applied Physics", Vol. 57, No. 1, 15.4.1985, Seiten 4149 bis 4151 beschrieben.

Seit einiger Zeit sind neue Dauermagnetwerkstoffe von Metall-Metall-Metalloid-Systemen bekannt, die hinsichtlich der wichtigsten hartmagnetischen Größe, des Energieproduktes, alle bisher bekannten Materialien weit übertreffen. Bevorzugte Werkstoffe dieser Systeme haben im wesentlichen die Zusammensetzung NdpFeₗ₄B, wobei eine partielle Substitution der genannten Elemente oder leichte Abweichungen von der Stöchiometrie dieser tetragonalen Phase möglich sind, um so die Mikrostruktur der Materialien zu optimieren.

Für eine großtechnische Herstellung derartiger Dauermagnetwerkstoffe kommen insbesondere zwei Verfahren zur Anwendung. Gemäß dem aus der EP 0 126 802 A1 bekannten Verfahren wird zunächst eine Legierung der gewünschten Zusammensetzung erschmolzen, anschließend zu feinem Pulver zerkleinert, in einem Magnetfeld magnetisch ausgerichtet und durch eine Druck- und Sinterbehandlung kompaktiert. Bei einem weiteren, aus der EP 0 144 112 A1 bekannten Verfahren wird zunächst ein Zwischenprodukt durch schnelles Abschrecken aus der Schmelze der Ausgangskomponenten hergestellt, das dann durch Heißpressen kompaktiert und dann in einem weiteren Verfahrensschritt, dem sogenannten "Die-Upsetting" in der magnetischen Vorzugsrichtung ausgerichtet wird (vgl. z.B. "Appl. Phys. Lett.", Vol. 46, No. 8, 15.4.1985, Seiten 790 und 791). Materialien, die nach diesen beiden Verfahren hergestellt wurden, unterscheiden sich vor allem hinsichtlich ihrer Mikrostruktur. Während sich bei dem aus der EP-A1 bekannten Verfahren eine relativ grobe Kornstruktur mit mehreren Fremdphasen einstellt, zeichnen die sich nach dem zweiten Verfahren schnell abgeschreckten Proben durch eine äußerst feine Kornstruktur aus, die hier die Verankerung der Blochwände, der Träger der Ummagnetisierung, bewirkt.

Neben diesen beiden Verfahren ist zur Herstellung von Dauermagnetwerkstoffen aus der eingangs genannten Veröffentlichung "J.AppLPhys." bekannt, als Ausgangskomponenten Fe-, Fe₂Bund Nd-Pulver zu verwenden, die anschließend kompaktiert und gesintert werden. Hierbei bildet sich die gewünschte Phase durch Diffusion aus. Um ein magnetisch anisotropes Material zu erhalten, muß jedoch dieses Sintermaterial anschließend wieder zerkleinert und nach magnetischer Ausrichtung erneut kompaktiert und gesintert werden. Somit ist dieses bekannte Verfahren zur Herstellung von Dauermagnetwerkstoffen mit magnetischer Anisotropie verhältnismäßig aufwendig.

Aufgabe der vorliegenden Erfindung ist es deshalb, das Verfahren der eingangs genannten Art dahingehend zu verbessern, daß mit ihm sich auf einfache Weise ein Pulver des genannten Stoffsystems herstellen läßt, das eine äußerst feine Mikrostruktur ähnlich der von schnell-abgeschrecktem Material besitzt und sich gegebenenfalls mit an sich bekannten Verfahren zu einem Körper aus magnetisch ausgerichtetem Material kompaktieren läßt.

Diese Aufgabe wird erfindungsgemäß dadurch gelöst, daß das Pulvergemisch aus den Ausgangskomponenten zunächst einem Mahlprozeß nach Art des kristallinen mechanischen Legierens unterzogen wird, wobei ein Mischpulver der mindestens einen metallischen Ausgangskomponente mit ein-oder angelagerten feinen Partikeln der Bor-Komponente ausgebildet wird und daß anschließend das gegenenfalls kompaktierte Mischpulver mittels der Glühbehandlung direkt in den Dauermagnetwerkstoff mit der kristallinen Phase überführt wird. Unter Pulvern sollen dabei ganz allgemein auch Körper, Partikel oder Teilchen wie z.B. Feilspäne verstanden werden, die nur pulverähnliche Formen haben.

Die mit dieser Ausbildung des Verfahrens verbundenen Vorteile sind dann insbesondere darin zu sehen, daß das so erhaltene Mischpulver sich ohne weiteres in bekannter Weise kompaktieren und einer Glühbehandlung bei verhältnismäßig niedriger Temperatur zur Ausbildung der gewünschten hartmagnetischen Phase unterziehen läßt. Ein vorhergehender Sinter- oder Schmelzprozeß mit anschließender Zerkleinerung des Materials ist also nicht erforderlich. Dennoch lassen sich mit dem Mahlprozeß extrem feine Pulver erhalten.

Vorteilhafte Ausgestaltungen des erfindungsgemäßen Verfahrens gehen aus den Unteransprüchen hervor.

Die Erfindung wird nachfolgend noch weiter anhand der Herstellung einer besonderen hartmagnetischen Metall-Metall-Bor (M₁M₂B)-Legierung erläutert.

Bei diesem Legierungstyp ist M₂ aus der dem Periodensystem der Elemente entnehmbaren Gruppe der späten Übergangsmetalle gewählt. Bei M₁ handelt es sich um ein Seltenes Erdmetall oder ein Actinid. Die entsprechenden metallischen Ausgangskomponenten sollen pulverförmig sein oder zumindest pulverähnliches Aussehen haben, wobei sie vorzugsweise in elementarer Form oder gegebenenfalls auch in Form von Legierungen oder Verbindungen vorliegen können. Bei Mi und M₂ kann es sich insbesondere um die Metalle Neodym (Nd) und Eisen (Fe) handeln. Dementsprechend sei nachfolgend als Ausführungsbeispiel die ternäre Legierung NdFeB angenommen.

Zur Herstellung von Pulver aus dieser Legierung werden zunächst Pulver der beiden metallischen Ausgangskomponenten Fe und Nd sowie B-Pulver zusammen mit gehärteten Stahlkugeln in einen geeigneten Mahlbecher gegeben, wobei das Mengenverhältnis der drei Pulversorten dieses Pulvergemisches durch die vorbestimmte resultierende atomare Konzentration des aus diesen Pulvern herzustellenden Materials bestimmt ist. So kann beispielsweise das Mengenverhältnis der drei elementaren Pulversorten dieses Pulvergemisches so gewählt werden, daß nach einer durchzuführenden Diffusionsreaktion die Zusammensetzung Ndi₅Fe₇₇B₆ entstanden ist. Allgemein kann der Anteil des Nd zwischen 10 und 20 Atom-% und der des B zwischen 2 und 10 Atom-% betragen, wobei der Fe-Anteil den Rest ausmacht.

Die Größe der einzelnen Pulver kann zwar beliebig sein; jedoch ist eine ähnliche Größenverteilung der beiden beteiligten metallischen Ausgangskomponenten in einem Bereich zwischen 5 _{I}lm und 1 mm, insbesondere zwischen 20 µm und 0,5 mm vorteilhaft. Gemäß dem gewählten Ausführungsbeispiel werden Fe-Pulver mit einer Größe der Pulverpartikel unter 40 µm und Nd-Feilspäne mit einer Partikelgröße unter 0,5 mm verwendet. Außerdem sollte das B-Pulver möglichst fein sein, wobei vorteilhaft deren Partikel unter 10 µm, vorzugsweise unter 1 Ilm ausgedehnt sind. Dabei kann es sich insbesondere um weitgehend amorphes B-Pulver handeln. Diese drei Pulver mit entsprechenden Partikelgrößen werden dann erfindungsgemäß einem Mahlprozeß unterzogen, wie er bei Verfahren des mechanischen Legierens allgemein bekannt ist (vgl. z.B. "Metallurgical Transactions", Vol. 5, August 1974, Seiten 1929 bis 1934, oder "Scientific American", Vol. 234, 1976, Seiten 40 bis 48). Dementsprechend werden also die drei pulverförmigen Ausgangskomponenten in eine Planetenkugelmühle (Marke Fritsch: Typ "Pulverisette 5") gegeben, deren beispielsweise 100 Stahlkugel Durchmesser von jeweils 10 mm aufweisen. Die Dauer des Mahlprozesses hängt sowohl von der gewünschten Feinheit des Mischpulvers als auch von den Mahlparametern ab. Wichtige Parameter beim Mahlen sind der Kugeldurchmesser, die Kugelanzahl sowie das Mahltiegel- und Kugelmaterial. Auch die Mahlgeschwindigkeit und das Verhältnis der Stahlkugeln zur Pulvermenge sind weitere Parameter, welche die notwendige Mahldauer bestimmen. Um eine Oberflächenoxidation der Partikel zu verhindern, wird der aus Stahl bestehende Mahlbehälter der Mühle unter Schutzgas wie beispielsweise Argon oder Helium gehalten und erst nach Beendigung des Mahlprozesses wieder geöffnet.

Während des Mahlprozesses bilden sich bereits nach etwa 2 Stunden Mahlzeit feingeschichtete Pulverkörner, die aus Fe- und Nd-Schichten bestehen. Dabei werden die B-Teilchen sowohl an den Fe/Nd-Grenzflächen als auch in den elementaren Metallen eingelagert oder an diesen angelagert. Mit fortschreitender Mahldauer wird diese Schichtstruktur immer feiner, bis sie nach etwa 10 bis 30 Stunden Mahlzeit nicht mehr lichtmikroskopisch auflösbar ist. Es sind dann also Pulverpartikel eines Mischpulvers entstanden, die aus einer innigen Vermengung von Fe und Nd mit ein- oder angelagerten B-Teilchen, deren Größe deutlich kleiner als 1 µm ist, bestehen. Die Pulverpartikel selbst haben dabei einen Durchmesser von etwa 1 bis 200 um. Bei Röntgen-Untersuchungen dieses Mischpulvers sind lediglich stark verbreiterte Intensitätsmaxima von Fe zu erkennen. Hinweise auf eine Bildung von amorphem FeNd oder einer FeNd-Phase bestehen nicht.

Die sich anschließende Reaktionsglühung muß ebenfalls unter Schutzgas oder unter Vakuum erfolgen. Dabei kann die Glühung bei einer oder mehreren verschiedenen Temperaturen vorgenommen werden. Auch eine kontinuierliche Temperaturänderung ist möglich. Bei einer Glühbehandlung von beispielsweise 1 Stunde bei 600_{°}C bildet sich durch eine Diffusionsreaktion die gewünschte Nd₂Feₗ₄B-Phase, die über hervorragende hartmagnetische Eigenschaften verfügt. So zeigt das reagierte Pulver nach Einbetten in Kunststoff eine Koerzitivkraft von über 10 kOe.

Der eigentliche Vorteil des erfindungsgemäßen Verfahrens besteht darin, daß mit dem Mahlprozeß nach Art des mechanischen Legierens eine äußerst innige Durch mischung der beteiligten Elemente besteht. Somit werden bei der anschließenden Diffusionsreaktion nur sehr kurze Diffusionswege benötigt, die bei verhältnismäßig niedrigen Temperaturen bzw. kurzen Zeiten überwunden werden können. Dadurch ist es möglich, eine äußerst feine Mikrostruktur der Nd₂Fe₁₄B-Phase zu erzielen, die z.B. der von schnell-abgeschrecktem Material entspricht. Die magnetische Härtung dieses Materials erfolgt dementsprechend durch Blochwand-Verankerung. Ein besonderer Vorteil ist dabei, daß die Glühung bei Temperaturen unterhalb von 640_{°}C, der niedrigsten eutektischen Temperatur im binären FeNd-Phasendiagramm, erfolgen kann. Oberhalb dieser Temperatur würde nämlich wegen des Vorhandenseins einer flüssigen Phase eine schnelle Kornvergrößerung eintreten. Für das genannte ternäre hartmagnetische Material erscheint eine Reaktionstemperatur zwischen etwa 400 _{°}C und 640_{°}C am geeignetsten.

Gegebenenfalls führt eine Glühung bei höheren Temperaturen wie z.B. bei 900_{°}C während einer Stunde ebenfalls zu guten Werten der Koerzitivkraft. Das dabei gebildete Pulver ist jedoch verhältnismäßig grobkörnig, weist Fremdphasen an den Korngrenzen auf und zeigt einen von der behinderten Domänenkeimbildung geprägten magnetischen Härtungsmechanismus. Es ähnelt somit dem Material, das entsprechend der genannten EP-A1 hergestellt ist, und läßt sich dann in bekannter Weise zu einem anisotropen Magneten weiterverarbeiten. Die aus der EP-A1 bekannten Temperaturbehandlungen lassen sich auch hierfür vorteilhaft einsetzen.

Die Kompaktierung und Einstellung der magnetischen Anisotropie der erfindungsgemäß bei verhältnismäßig tiefen Temperaturen gebildeten NdFeB-Partikel, deren Gefüge dem von schnell-abgeschrecktem NdFeB entspricht, kann mit den für diese Materialien entwickelten Verfahren in bekannter Weise erfolgen.

Aber auch ohne Kompaktierung kann dieses Pulver z.B. als kunststoffgebundener isotroper Magnet Verwendung finden.

Die Zusammensetzung des dem Ausführungsbeispiel zugrundegelegten Materials kann bei der Einwaage von der stöchiometrischen Zusammensetzung Nd₂Fe₁₄B abweichen, etwa in der Weise, wie es für die aus den genannten Veröffentlichungen bekannten Verfahren üblich ist. Darüber hinaus kann eines oder mehrere der drei beteiligten Elemente durch andere Elemente partiell oder gegebenenfalls sogar vollständig substituiert werden. So kann etwa Nd insbesondere durch ein Element der schweren Seltenen Erden, wie etwa Dy oder Tb, partiell oder z.B. durch Pr vollständig ersetzt werden. Statt Fe kann ein anderes Element der späten Übergangsmetalle, z.B. Co oder Ni,vorgesehen werden. Auch eine partielle Ersetzung durch AI ist möglich. Schließlich kann B durch ein anderes Metalloid partiell substituiert werden. Die verwendeten Ausgangspulver richten sich dabei nach den gewünschten Zusammensetzungen. Hinsichtlich des Diffusionsprozesses ist aus thermodynamischen Gründen besonders vorteilhaft, wenn elementare Pulver verwendet werden, da hier die treibende Kraft für die Diffusionsreaktion am größten ist. Aus dem gleichen Grund ist auch die Verwendung von amorphem B-Pulver besonders vorteilhaft. Daneben können die beteiligten Elemente auch in Form von vorlegiertem Pulver, z.B. als Fe₂B oder als eine NdFe-Phase oder eine NdFe-Legierung mit 20 bis 40 Atom-% Fe zugegeben werden. Bei der Auswahl von Vorlegierungen sind metastabile Phasen wiederum aus den genannten thermodynamischen Gründen den Gleichgewichtsphasen vorzuziehen.

Gemäß dem gewählten Ausführungsbeispiel wurde angenommen, daß mindestens zwei metallische Ausgangskomponenten Mᵢ und M₂ in Pulverform vorgesehen werden, wobei jede dieser beiden Komponenten aus einem metallischen (chemischen) Element oder aus einer Legierung oder Verbindung mit diesem Element besteht. Gegebenenfalls ist es jedoch auch möglich, von nur einer einzigen pulverförmigen Legierung der beiden Ausgangsmetalle Mi und M₂ auszugehen; d.h., die Legierung M₁- M₂ allein liefert dann die beiden metallischen Komponenten des herzustellenden Dauermagnetwerkstoffes. Im Falle von Nd₂F₈₁₄B wäre dies die Legierung Nd₁₆Fe₈₄ in Pulverform, die zusammen mit dem B-Pulver das zu mahlende Pulvergemisch bildet.

## Patentansprüche

1. Verfahren zur Herstellung eines Dauermagnetwerkstoffes mit einer kristallinen hartmagnetischen Phase eines Metall-MetallMetalloid-Systems, bei dem die mindestens eine pulverförmige Ausgangskomponente der Netalle zusammen mit einer pulverförmigsn Komponente aus elementarem Bor oder aus einer Bor-Verbindung oder -Legierung vermischt, gegebenenfalls kompaktiert und schließlich einer Glühbehandlung zur Ausbildung der kristallinen Phase des Dauermagnetwerkstoffes ausgesetzt wird, dadurchgekennzeichnet, daß das Pulvergemisch aus den Ausgangskomponenten zunächst einem Mahlprozeß nach Art des mechanischen Legierens unterzogen wird, wobei ein Mischpulver der mindestens einen kristallinen metallischen Ausgangskomponente mit ein- oder angelagerten feinen Partikeln der Bor-Kompoente ausgebildet wird, und daß anschließend das gegebenenfalls kompaktierte Mischpulver mittels der Glühbehandlung direkt in den Dauermagnetwerkstoff mit der kristallinen Phase überführt wird.

2. Verfahren nach Anspruch 1, dadurch gekennzeichnet, daß mindestens zwei pulverförmige Ausgangskomponenten der Metalle in elementarer Form oder in Form von Legierungen oder Verbindungen vorgesehen werden, welche durch den Mahlprozeß innig durchmischt werden und in oder an denen die Partikel der Bor-Komponente ein- bzw. angelagert werden.

3. Verfahren nach Anspruch 1, dadurch gekennzeichnet, daß eine einzige metallische Ausgangskomponente aus einer Legierung der beiden Metalle vorgesehen wird.

4. Verfahren nach einem der Ansprüche 1 bis 3, dadurch gekennzeichnet, daß die metallischen Ausgangskomponenten aus der dem Periodensystem der Elemente entnehmbaren Gruppe der Übergangsmetalle gewählt werden.

5. Verfahren nach Anspruch 4, dadurch gekennzeichnet, daß eine der metallischen Ausgangskomponenten aus der dem Periodensystem der Elemente entnehmbaren Gruppe der Seltenen Erdmetalle oder der Actiniden gewählt wird.

6. Verfahren nach einem der Ansprüche 1 bis 5, dadurch gekennzeichnet, daß von metallischen Ausgangskomponenten mit Teilchengrößen zwischen 5 µm und 1 mm, vorzugsweise zwischen 20 µm und 0,5 mm ausgegangen wird.

7. Verfahren nach einem der Ansprüche 1 bis 6, dadurch gekennzeichnet, daß eine pulverförmige Bor-Komponente mit Teilchengrößen unter 10 11m, vorzugsweise unter 1 11m beigemischt wird.

8. Verfahren nach Anspruch 7, dadurch gekennzeichnet, daß als Bor-Komponente amorphes BorPulver vorgesehen wird.

9. Verfahren nach Anspruch 5 und einem der Ansprüche 6 bis 8, dadurch gekennzeichnet, daß als metallische Ausgangskomponenten Neodym (Nd) und Eisen (Fe) vorgesehen werden, wobei der. Anteil der Neodym-Komponente in dem Dauermagnetwerkstoff zwischen 10 und 20 Atom-% liegt, der Anteil der Bor-Komponente zwischen 2 und 10 Atom-% beträgt und der Rest auf die Eisen-Komponente entfällt.

10. Verfahren nach Anspruch 9, dadurch gekennzeichnet, daß das Pulvergemisch aus den Ausgangskomponenten mindestens 2 Stunden, vorzugsweise zwischen 10 und 30 Stunden lang gemahlen wird.

11. Verfahren nach Anspruch 9 oder 10, dadurch gekennzeichnet, daß eine Glühbehandlung zwischen etwa 400°C und 640°C vorgenommen wird.

12. Verfahren nach einem der Ansprüche 9 bis 11, dadurch gekennzeichnet, daß eine partielle Substitution zumindest einiger der Elemente Nd, Fe und B durch andere Elemente aus der jeweils gleichen Gruppe des Periodensystems der Elemente vorgesehen wird.

## Claims

1. Process for the production of a permanent magnet material with a crystalline hard magnetic phase of a metal-metal-metalloid system, in which the at least one powdery starting component of the metals is mixed together with a powdery component of elemental boron or a boron compound or alloy, optionally compacted, and finally subjected to an annealing treatment to form the crystalline phase of the permanent magnet material, characterised in that the powder mixture of the starting components is first of all subjected to a milling process in the manner of mechanical alloying, whereby a mixed powder of the at least one crystalline metallic starting component with embedded or attached fine particles of the boron component is formed, and in that then the optionally compacted mixed powder is converted by means of the annealing treatment directly into the permanent magnet material with the crystalline phase.

2. Process according to claim 1, characterised in that at least two powdery starting components of the metals in elemental form or in the form of alloys or compounds are provided, which components are intimately mixed by the milling process and in which or at which the particles of the boron component are embedded or attached.

3. Process according to claim 1, characterised in that a single metallic starting component of an alloy of the two metals is provided.

4. Process according to one of claims 1 to 3, characterised in that the metallic starting components are selected from the group of transition metals which can be taken from the periodic system of the elements.

5. Process according to claim 4, characterised in that one of the metallic starting components is selected from the group of rare earth metals or actinides which can be taken from the periodic system of the elements.

6. Process according to one of claims 1 to 5, characterised in that the metallic starting components have a particle size of between 5gm and 1 mm, preferably between 20 J.lm and 0.5mm.

7. Process according to one of claims 1 to 6, characterised in that a powdery boron component with a particle size of less than 10 µm, preferably less than 1 µm is admixed.

8. Process according to claim 7, characterised in that amorphous boron powder is provided as the boron component.

9. Process according to claim 5 and one of claims 6 to 8, characterised in that neodymium (Nd) and iron (Fe) are provided as metallic starting components, the content of the neodymium component in the permanent magnet material being between 10 and 20 atom %, and the content of the boron component being between 2 and 10 atom %, the remainder comprising the iron component.

10. Process according to claim 9, characterised in that the powder mixture of the starting components is milled for at least 2 hours, preferably between 10 and 30 hours.

11. Process according to claim 9 or 10, characterised in that annealing treatment is carried out between approximately 400C and 640C.

12. Process according to one of claims 9 to 11, characterised in that a partial substitution of at least some of the elements Nd, Fe and B is provided by other elements from the respective same group in the periodic system of the elements.

## Revendications

1. Procédé pour la fabrication d'un matériau à propriété magnétique permanente avec une phase magnétique dure et cristalline d'un système métal-métal-métalloïde, dans lequel au moins l'un des composants de départ pulvérulents des métaux avec un composant pulvérulent constitué par du bore élémentaire ou par un composé ou un alliage au bore, est éventuellement compacté et est finalement soumis à un traitement de recuit en vue de la formation de la phase cristalline du matériau à propriété magnétique permanente, caractérisé par le fait que le mélange de poudres constitué par les composants de départ est d'abord soumis à un processus de broyage, à la manière d'un alliage mécanique, une poudre de mélange se formant, qui est constituée par au moins ledit un composant métallique et cristallin de départ auquel sont incorporées ou fixées de fines particules du composant bore et qu'ensuite la poudre de mélange, éventuellement compactée est transformée à l'aide du traitement de recuit directement en le matiériau à propriété magnétique et à phase cristalline.

2. Procédé selon la revendication 1, caractérisé par le fait que l'on prévoit au moins deux composants de départ pulvérulents des métaux sous forme élémentaire ou sous forme d'alliages ou de composés, qui sont mélangés intimement par le processus de broyage et auxquels sont incorporées, ou fixées des particules du composant bore.

3. Procédé selon la revendication 1, caractérisé par le fait qu'il est prévu un composant métallique de départ unique, constitué par un alliage des deux métaux.

4. Procédé selon l'une des revendications 1 à 3, caractérisé par le fait que les composants métalliques de départ sont choisis dans le groupe des métaux transitoires du système périodique des éléments.

5. Procédé selon la revendication 4, caractérisé par le fait que l'un des composants métallique de départ est choisi parmi le groupe des métaux de terres rares ou des actinides du système périodique des éléments.

6. Procédé selon l'une des revendication 1 à 5, caractérisé par le fait que l'on part de composants métalliques de départ ayant des grosseurs de particules situées entre 5 µm et 1 mm, de préférence entre 20 gm et 0,5 mm.

7. Procédé selon l'une des revendications 1 à 6, caractérisé par le fait que l'on effectue le mélange d'un composant de bore pulvérulent ayant des grosseurs de grains inférieures à 10 wm, de préférence inférieures à 1 J.Lm.

8. Procédé selon la revendication 7, caractérisé par le fait que l'on prévoit comme composant bore une poudre de bore amorphe.

9. Procédé selon la revendication 5 et l'une des revendications 6 à 8, caractérisé par le fait que l'on prévoit comme composants métalliques le néodyme (Nd) et le fer (Fe), la teneur en le composant néodyme dans le matériau à propriété magnétique permanente se situant entre 10 et 20% en atome, la teneur en le composant bore se situant entre 2 et 10% en atome et le reste étant constitué par le composant fer.

10. Procédé selon la revendication 9, caractérisé par le fait que le mélange de poudres, constitué par les composants de départ, est soumis à un broyage pendant au moins 2 heures, de préférence pendant une durée de 10 à 30 heures.

11. Procédé selon la revendication 9 ou 10, caractérisé par le fait que l'on procède à un traitement de recuit entre environ 400_{°}C et 640_{°}C.

12. Procédé selon l'une des revendications 9 à 11, caractérisé par le fait qu'il est prévu une substitution partielle d'au moins quelques uns des élément Nd, Fe, B par d'autres éléments respectivement du même groupe du système périodique des éléments.
